# FASCICULE DE BREVET EUROPEEN

(11) **EP 0 452 393 B1**
(45) Date de publication et mention de la délivrance du brevet: **20.10.1993**
(21) Numéro de dépôt: 90901828.5
(22) Date de dépôt: 08.01.1990
(51) Int. Cl.: C11D 11/00, C11D 3/386, D06B 11/00

(54) **PROCEDE DE DELAVAGE HETEROGENE D'ARTICLES A BASE DE COTON TEINT**
VERFAHREN ZUM WASCHEN UND AUFHELLEN GEFÄRBTER BAUMWOLLARTIKEL
PROCESS FOR HETEROGENOUSLY PREFADING ITEMS MADE OF DYED COTTON

(30) Priorité: 09.01.1989 FR 8900154
(43) Date de publication de la demande: 23.10.1991
(73) Titulaire: CAYLA, F-31094 Toulouse Cédex (FR)
(72) Inventeur: DURAND, Henri, Paul, F-31520 Ramonville (FR)
(74) Mandataire: Warcoin, Jacques
(86) Numéro de dépôt international: FR9000013
(87) Numéro de publication internationale: WO9007569

(56) Documents cités:
- EP-A- 0 220 016
- EP-A- 0 307 564
- GB-A- 2 094 826

## Description

La présente invention concerne un procédé de délavage hétérogène en milieu aqueux d'articles à base de coton teint.

Le lavage répété de tissus en coton conduit à une atténuation des couleurs pour donner un aspect délavé qui dans certains cas peut être recherché. Par exemple les vêtements comme les pantalons (blue-jeans), chemises, vestes, manteaux ... confectionnés avec de la toile denim sont le plus souvent commercialisés après vieillissement par un délavage plus ou moins poussé.

Les tendances actuelles du marché de l'habillement sont en fait plus particulièrement intéressées par un délavage hétérogène destiné à faire apparaître des zones présentant des différences de coloration plus ou moins marquées sur les articles (vêtements, accessoires d'habillement tels sacs, ceintures ...).

Actuellement, deux techniques permettent d'obtenir cet aspect de délavage hétérogène mais toutes deux présentent des inconvénients majeurs.

L'une de ces méthodes correspond au délavage en pierres (stone-washed), l'autre au délavage en neige (snow-washed). Dans les deux cas, l'hétérogénéité du délavage est obtenue dans un tambour de machine par addition en grandes quantités d'une pierre spécifique, blanche, légère et friable d'origine volcanique aux articles à décolorer. La rotation alternée du tambour provoque les frottements entre les pierres et les articles responsables de l'enlèvement plus important des colorants en des endroits préférentiels comme les parties les plus épaisses de ces articles. L'aspect délavage aux pierres s'obtient par action des pierres en milieu aqueux, en présence ou pas de produits chimiques blanchissants suivant le degré de décoloration voulu, à des températures préférées de 20 à 70°C, alors que l'aspect délavage en neige s'obtient généralement par la friction des pierres imbibées d'hypochlorite de sodium ou autre agent blanchissant puissant, à sec et à température ambiante.

Ces méthodes de délavage présentent, en fait, de nombreux inconvénients liés à la durée des procédés lorsque les pierres sont utilisées sans additifs chimiques ou alors à la toxicité des agents blanchissants qui lorsqu'ils sont utilisés doivent l'être à des concentrations élevées pour un délavage significatif en une seule opération. Enfin d'autres inconvénients sont trouvés dans la nature même des pierres qui entraînent une usure extrêment rapide des machines et conduisent à un colmatage continuel des canalisations de collecte des eaux de rejet par suite de fortes charges en poussière de pierres ponces.

Par ailleurs, ces deux méthodes ne peuvent être utilisées pour délaver des articles confectionnés en partie avec des pièces de coton, des peaux d'animaux ou d'autres textiles fragiles. En effet, les frottements répétés des pierres sur ces pièces entraineraient une usure trop importante de celles-ci.

L'observation faite par les inventeurs qu'un traitement poussé de tissus en coton par des cellulases conduisait à une libération partielle des colorants utilisés pour teindre les fibres de cellulose (le coton est une cellulose cristalline naturelle) est à la base de la présente invention.

Il est important de bien réaliser que cet effet de perte de couleur est exactement à l'opposé de celui recherché par l'utilisation de cellulases dans des lessives commerciales ou des compositions d'avivage telle qu'elle est mentionnée par exemple dans les demandes de brevets européens (publication n° 0 270 974, 0 269 977 correspondant au brevet européen n° 0 220 016) ou autre exemple dans la fiche technique de Celluzyme™ de la firme danoise NOVO (NOVO Industrie Enzymes S.A., 26 rue Fortuny, 75017 PARIS, France) a pour but de raviver les couleurs des articles en coton. Ce résultat est obtenu par l'action très ménagée des cellulases qui enlèvent les microfibrilles des fibres de coton provoquées par le port du vêtement et les lavages, restaurant ainsi la structure d'origine de la fibre de coton.

Pour cette dernière application, une des conditions du ravivement des couleurs est qu'aucune perte de colorant n'accompagne l'action des cellulases pendant le lavage alors qu'une libération très importante du colorant est une condition indispensable pour l'application des cellulases dans la présente invention.

Le but recherché par l'addition de cellulases dans des lessives est de redonner un aspect de neuf à des vêtements vieillis à l'usage alors que au contraire celui recherché pour les cellulases dans la présente invention est de provoquer un vieillissement artificiel d'articles neufs en coton.

Ces buts complètement opposés et dont l'un est la base de la présente invention sont atteints avec des concentrations en cellulases faibles dans le cas des articles usagés en coton à revivifier et importantes dans le cas d'articles neufs en coton à vieillir.

Une utilisation de cellulases pour introduire des variations de densité de couleur dans des articles en coton coloré a été suggéré dans le brevet des Etats-Unis n° 4832864 et la demande correspondante EP-A-307564. Dans ce brevet,il est suggéré que le délavage hétérogène de vêtements en tissu denim est obtenu par l'action de cellulases fonctionnant dans des zones de pH allant de 6,5 à 10 préférentiellement de 6,5 à 8. Ces cellulases neutres ou basiques peuvent être de toutes origines (brevet des Etats-Unis n° 4832864) et seulement d'origine fongique dans le cas de la demande de brevet européen (EP-A-307 564).

L'objet de la présente invention est de fournir un nouveau procédé de délavage d'articles confectionnés avec des tissus uniquement en coton teint ou à base de coton teint associé avec d'autres fibres textiles caractérisé en ce que lesdits articles sont mis en présence d'une composition aqueuse à base de cellulases acides à une concentration comprise entre 0,01 et 5 unités papier filtre par gramme de tissus sec, à un pH inférieur à 6 et de préférence compris entre 4 et 5 et à une température assurant un délavage hétérogène rapide, en présence ou non de pierres ponces ou d'amylases.

Ce procédé, selon l'invention, présente plusieurs intérêts, entre autres, d'être compatible avec les machines utilisées pour le délavage en pierre, n'oblige pas à un nouvel réinvestissement des utilisateurs dans un nouveau matériel, d'accroître considérablement la longétivité fonctionnelle de ces machines, de simplifier d'une façon importante les tâches du personnel affecté à ces opérations de délavage et enfin de limiter le problème de pollution des eaux rejetées.

Ce procédé de délavage hétérogène d'articles, à base de coton teint, requiert donc l'action de cellulases acides placées dans leurs conditions optimales d'activité sur les fibres cellulosiques, pour libérer le colorant lié en liaison de covalence avec des unités glucose ou simplement fixé par diverses interactions.

Selon le procédé de l'invention, les cellulases, enzymes d'origine microbiennes, sont ajoutées à l'eau de lavage dans laquelle baignent les articles à base de coton teint et mises à réagir sous agitation rotative pendant un temps de courte durée à leur condition optimale de température et de pH, ce dernier étant inférieur à 6 et de préférence compris entre 4 et 5. Il s'agit en fait du pH fonctionnel de la plupart des cellulases utilisables selon l'invention.

Un tel pH permet, en outre, d'éviter la resolubilisation de certains colorants comme l'indigo. A la suite de cette étape de délavage, il peut être effectué un lavage final acide.

Les cellulases sont ensuite détruites par l'action simple ou combinée de protéases, de la température, de pH extrêmes et de détergents.

L'effet des cellulases sur du coton teinté pour libérer de la couleur, base de la présente invention, s'explique probablement par une action d'hydrolyse ménagée de la cellulose la moins cristalline de la fibre de coton, celle ayant été également la plus susceptible à la fixation de colorant. Il en résulte que pour une cellulase commerciale donnée, la concentration d'enzymes nécessaires pour obtenir l'effet recherché de délavage est fonction de l'activité de cette cellulase sur de la cellulose native. En fait, les efficacités de ces préparations cellulasiques à hydrolyser le coton dans les conditions optimales de pH et de température spécifique à chacune d'elle varient considérablement. Ces différences d'efficacité s'expliquent par le fait que les préparations cellulasiques les plus actives renferment à la fois des activités endoglucanases et exoglucanases alors que les moins actives renferment des activités endoglucanases. Il a été trouvé que l'activité cellulasique d'une cellulase donnée, mesurée avec du papier filtre comme substrat selon la méthode décrite par MANDELS M. , ANDREOTTI R. et ROCHE C. (Biotechnol. Bioeng. Symp. No6, 21-33, 1976) correspondait le mieux avec la capacité de cette cellulase à délaver du coton denim.

En fait, il est possible d'utiliser selon l'invention une grande diversité de cellulase d'origine fongique ou d'origine bactérienne. les cellulases peuvent être notamment choisies parmi celles provenant des champignons Trichoderma reesei, Penicillium funiculosum, Humicola insolens et de diverses bactéries notamment, Cellulomonase firmi et Clostridium thermocellum.

Comme cela sera illustré dans les exemples 2,3 et 4 ci-après, le délavage hétérogène est obtenu dans des machines de lavage industriel de types différents en milieu aqueux avec des cellulases en absence de pierres ponces. Cependant, les cellulases peuvent également être utilisées comme produit activateur de délavage avec les pierres selon au moins deux alternatives possibles. Les cellulases sont ajoutées aux milieux aqueux contenant les articles à délaver et les quantités habituelles de pierres, ce qui entraîne une réduction de moitié ou plus du temps nécessaire pour obtenir le résultat du procédé sans addition d'enzymes. L'autre possibilité consiste à ajouter les cellulases en milieu aqueux contenant les articles à délaver en présence de pierres mais en quantités grandement diminuées. Dans ce cas, le temps de l'opération de délavage n'est généralement pas réduit par rapport au procédé habituel avec pierres, le bénéfice étant une consommation moindre des pierres.

Dans le cadre de la présente invention les cellulases de Trichoderma reesei doivent être employées dans le rapport de 0,5 à 4 unités papier filtre par gramme d'articles à délaver en poids sec, dépendant de la texture du tissu pour obtenir le meilleur résultat et des conditions de délavage (présence ou absence de pierres). Une concentration supérieure n'est justifiée que lorsque le temps de réaction doit être réduit, une concentration inférieure à cette gamme nécessite des temps d'incubation beaucoup trop longs pour une exploitation industrielle rationnelle. En ce qui concerne les autres cellulases d'origine bactérienne et fongique, les concentrations les plus adéquates de chacune d'elle se situent dans une fourchette sensiblement plus large de 0,01 à 5 unités papier filtre par gramme d'article sec.

L'action des cellulases est facilitée par un traitement préalable des articles bruts avec des amylases pour enlever l'apprêt d'amidon et par l'association avec des détergents cationiques, anioniques ou non anioniques compatibles avec une cellulase donnée et avec des substances de dispersion et d'antiredéposition de l'indigo dans le cas de tissus denim très foncés.

Un autre aspect important de l'invention réside dans l'utilisation simultanée d'amylases, enzymes de dégradation de l'amidon et de cellulases pour réaliser le désaprétage et le délavage en une seule opération. L'action simultanée des deux types d'enzymes permet une simplification et un gain de temps pour le procédé mis en oeuvre pour obtenir un article délavé à partir du vêtement brut après confection.

Les conditions optimales de pH et de températures utilisés lors de la réaction des cellulases avec les articles à décolorer peuvent dépendre de l'enzyme utilisée mais sont usuellement un pH situé entre 4 et 5, de préference entre 4,5 et 4,8 et une température de l'ordre de 60°C. Le temps de réaction est d'environ 1 heure.

La présente invention se rapporte généralement aux vêtements ou autres articles manufacturés confectionnés en tissus à base de coton teint qui ont été délavés d'une façon hétérogène selon l'invention.

Les exemples ci-dessous donnés à titre non limitatif permettront de mettre en évidence d'autres avantages et caractéristiques de l'invention.

### Exemple 1

Trois vêtements en tissu denim ont été achetés dans un magasin de vêtements. Le premier était une jupe en toile denim, le deuxième était un blue-jean 501 de la marque LEVI STRAUSS et le troisième était un blue-jean en tissu extensible constitué de 98% coton et 2% élasthanne Lycra. Ces trois vêtements avaient été assouplis et rétrécis par un simple lavage. Les mêmes trois types de vêtements délavés en pierre ont été également achetés pour faciliter la comparaison avec les trois premiers articles soumis au traitement suivant :

Les trois vêtements ont été introduits dans une machine à laver de ménage avec hublot frontal (Miele Modèle W730). Après mise d'eau et rotation du tambour pendant 5 min. la machine est arrêtée, le pH de l'eau du tambour est porté à une valeur de 4,6-4,8 (mesuré avec un papier indicateur de pH) avec 10 ml d'acide acétique à 100%. Puis 20 ml d'une solution de CAYLASE 345 à 1,2 x 10⁵ unités papier filtre par litre sont ajoutés à l'eau (la CAYLASE 345 est une cellulase de Trichoderma reesei commercialisée par la société CAYLA). La concentration d'enzyme dans cet exemple est de 2400 unités papier filtre pour 1,7 kg de vêtement. La machine est redémarrée avec un programme de 60 minutes de rotation alternée du tambour avec maintien de l'eau à 60°C suivie de la vidange de l'eau devenue bleu foncé et remplissage à nouveau. La machine est arrêtée et le pH de la nouvelle eau est porté à 11 avec 10 ml de soude concentrée. La machine est redémarrée avec un programme de 15 minutes de rotation à 60°C, vidange de l'eau devenue à nouveau bleu foncé, rinçage, 2 lavages, rinçage et essorage. Les trois vêtements après séchage dans un sèche-linge rotatif de ménage (Philips, Modèle AMB508) sont comparés avec les trois vêtements équivalents lavés aux pierres (stone-washed) achetés au magasin.

Les trois vêtements présentent un aspect caractéristique du délavage aux pierres (éclaircissement plus prononcé au niveau des ceintures, poches et coutures) avec une brillance plus lumineuse par comparaison aux mêmes articles délavés aux pierres.

### Exemple 2

On ajoute 40 ml de Celluclast 1,5 L (Novo) (cellulases à 9.10⁴ unités papier filtre/litre) à l'eau chauffée à 60°C et amenée à pH 4,5 avec de l'acide acétique, d'une machine à laver de ménage (MIELE W730). Deux blousons en toile Denim brute, l'un avec un col en tissu coton non denim sont introduits dans la machine. Le blouson confectionné avec un col en tissu coton non denim, ne peut être délavé par la méthode des pierres par suite de la fragilité de ce tissu à l'abrasion par les pierres ponces. Après 60 min. de marche avec régulation de l'eau à 60°C, l'eau est vidangée et 500 ml d'hypochlorite de sodium à 12°Cl sont ajoutés à la nouvelle eau. Après 15 min de rotation du tambour à froid, l'eau est vidangée et un lavage avec lessive de ménage pendant 15 min. à 60°C est suivi par une vidange, deux rinçages et essorage.

Les deux blousons présentent un aspect vieilli du meilleur effet, identique pour les deux vêtements et un col parfait pour le blouson dont le col était confectionné avec un tissu coton fragile.

### Exemple 3

60 blue-jeans en toile brute sont répartis dans les deux compartiments d'une machine utilisée industriellement pour le délavage en pierre (ATENOX, St Médars en Jalles, France) contenant environ 500 litres d'eau. La température est montée à 70°C par de la vapeur d'eau et le tambour est mis en rotation pendant 15 min. L'eau bleue est évacuée et remplacée par un même volume d'eau. Le pH est abaissé à 4,5-4,8 avec 500 ml d'acide acétique concentré et 1,5 l de Celluclast 1,5 L (9 x 10⁴ unités papier filtre/litre) (Novo) sont répartis dans les deux compartiments. La concentration d'enzymes dans cet exemple est de 1,3 x 10⁵ unités papier filtre pour 36 kg de pantalons. La température de l'eau est portée à 60°C et le tambour mis en rotation pendant 45 min. L'eau, bleu foncé, est évacuée et les compartiments sont remplis à nouveau avec de l'eau portée à 60°C et à laquelle on ajoute 1 kg de lessive dépourvue d'agent blanchissant (Henkel) pour donner un pH d'environ 11,5. Après 15 min. de rotation, la vidange est suivie de deux lavages à eau claire pendant 5 min. puis essorage et séchage.

L'aspect des blue-jeans était similaire à celui des pantalons de même série délavés dans la même machine renfermant des pierres ponces, avec toutefois un mieux par une absence presque totale de marbrures blanches et un plus grand contraste des couleurs blanches et bleues.

### Exemple 4

120 pantalons en toile denim brute, plus épaisse que dans l'exemple 2 sont répartis dans les deux compartiments d'une machine industrielle à laver le linge (MILNOR, New Orleans, Etats Unis). Le pH des 500 litres d'eau est amené à 4,5-4,8 avec 700 ml d'acide acétique et après addition de 3 litres de CAYLASE P à 150 g/l de protéines (1,35 x 10⁵ unités papier filtre par litre). La CAYLASE P est une préparation enzymatique de Penicillium funiculosum renfermant des cellulases et des amylases, commercialisée par CAYLA), la température est portée à 60°C. Après 10 minutes de rotation, 200 ml d'acide acétique sont ajoutés pour redescendre le pH à 4,5-4,8 et le délavage est poursuivi pendant 50 min. L'eau, bleu foncé, est évacuée, et 500 ml de lessive liquide contenant des protéases (ARIEL) sont ajoutés à la nouvelle eau. Après 15 minutes de rotation à 60°C l'opération de rinçage est suivie de deux lavages, un essorage et séchage.

La qualité du délavage des vêtements dans cet exemple, était la aussi également supérieure à celle des pantalons de même série délavés par la méthode des pierres.

### Exemple 5

Une machine ATENOX est chargée avec 60 kg de jeans bruts et 120 kg de pierre ponce remplie avec environ 500 litres d'eau chauffée à 60°C avec la vapeur. Le tambour est mis en rotation et 1 litre de CAYLASE 345 (2,4 x 10⁴ unités papier filtre par litre) est ajouté après que le pH de l'eau chaude ait été ajusté à environ 5 avec 800 ml d'acide acétique. Après 30 minutes l'eau est vidangée sans les pierres, la machine est remplie à nouveau avec 500 litres d'eau puis le tambour est remis à tourner pendant 30 min. L'eau est vidangée puis un lavage avec 2 kg de lessive industrielle pendant 15 min. à l'eau froide est suivi de 2 rinçages de 5 minutes. les pantalons sont retirés de la machine, débarrassés des pierres présentes dans les poches, essorés et séchés.

Dans ces conditions, les pantalons présentaient un aspect stone-washed poussé identique à ceux délavés par les mêmes séquences d'évènement sans l'addition d'enzyme. L'ajout des enzymes s'est traduit dans cet exemple par un gain de temps de 90 minutes sur un total de 3 heures pour le procédé avec uniquement les pierres.

### Exemple 6

Une machine de lavage industriel Milnor est chargée avec 60 jeans desaprétés. Deux kilogrammes du mélange en poudre de composition suivante : 100 g orthophosphate monosodique, 100 g pyrophosphate acide de sodium, 450 g sulfate de sodium, 300 g Celluzyme™ (NOVO), 50 g tensio-actif cationique, sont ajoutés aux 500 litres d'eau portée à 50°C. Après une heure de marche, l'eau est vidangée puis un lavage pendant 15 min. à 60°C avec une lessive industrielle perboratée (St Marc) est suivi par deux rinçages de 5 minutes à l'eau froide et essorage.

Après séchage, les pantalons présentaient un aspect recherché caractérisé par un contraste marqué entre les parties blanches et bleues .

## Revendications

1. Procédé de délavage hétérogène en milieu aqueux d'articles à base de coton teint, caractérisé en ce que lesdits articles sont mis en présence d'une composition aqueuse à base de cellulases acides à une concentration comprise entre 0,01 et 5 unités papier filtre par gramme de tissu sec, à un pH inférieur à 6 et de préférence compris entre 4 et 5 et à une température assurant un délavage hétérogène rapide.

2. Procédé de délavage hétérogène en milieu aqueux d'articles à base de coton teint selon la revendication 1, caractérisé en ce que lesdits articles sont mis en outre en présence de pierres ponces.

3. Procédé de délavage hétérogène en milieu aqueux d'articles à base de coton teint selon la revendication 1, caractérisé en ce que la composition aqueuse comprend en outre des amylases.

4. Procédé de délavage hétérogène en milieu aqueux d'articles à base de coton teint selon la revendication 1, 2 ou 3 caractérisé en ce que les cellulases sont ajoutées à forte concentration à l'eau de lavage dans laquelle baignent les tissus, éventuellement en présence de pierres ponces ou d'amylases, et mises à réagir à leur condition optimale de pH et de température sous une agitation rotative pendant un temps de courte durée, et qu'après avoir décoloré de façon hétérogène lesdits tissus, les cellulases sont éliminées par action simple ou combinée de protéases, de la température, de pH extrêmes et de détergents.

5. Procédé de délavage hétérogène en milieu aqueux d'articles à base de coton teint, selon l'une des revendications 1,2, 3 et 4, caractérisé en ce que les cellulases utilisées présentent un optimum de pH inférieur à 6 et sont d'origine fongique ou bactérienne.

6. Procédé de délavage hétérogène en milieu aqueux d'articles à base de coton teint selon l'une des revendications 1, 2, 3 et 4, caractérisé en ce que les cellulases sont choisies parmi les cellulases de Trichoderma, de Penicillium ou Humicola.

7. Procédé de délavage hétérogène en milieu aqueux d'articles à base de coton teint selon l'une des revendications 1 à 5, caractérisé en ce que les cellulases de Trichoderma reesei sont employées à un pH inférieur à 6 et à des températures comprises entre 50 et 65°.

8. Procédé de délavage hétérogène en milieu aqueux d'articles à base de coton teint selon l'une des revendications de 1 à 7 caractérisé en ce que des détergents anioniques, cationiques ou non ioniques compatibles avec le type d'enzymes utilisées sont associés avec lesdites cellulases.

9. Articles à base de coton teint délavés de façon hétérogène en milieu aqueux, caractérisé en ce qu'ils sont obtenus par la mise en oeuvre du procédé selon l'une des revendications de 1 à 8.

## Patentansprüche

1. Verfahren zum heterogenen Verwaschen von Artikeln (Formkörpern) auf Basis von gefärbter Baumwolle in einem wäßrigen Milieu, dadurch gekennzeichnet, daß die genannten Artikel (Formkörper) mit einer wäßrigen Zusammensetzung auf Basis von sauren Cellulasen bei einer Konzentration zwischen 0,01 und 5 Einheiten Filterpapier pro Gramm trockenem Gewebe bei einem pH-Wert unterhalb 6 und vorzugsweise zwischen 4 und 5 und bei einer Temperatur, die ein schnelles heterogenes Verwaschen gewährleistet, zusammengebracht werden.

2. Verfahren zum heterogenen Verwaschen von Artikeln (Formkörpern) auf Basis von gefärbter Baumwolle in einem wäßrigen Milieu nach Anspruch 1, dadurch gekennzeichnet, daß die genannten Artikel (Formkörper) außerdem mit Bimssteinen zusammengebracht werden.

3. Verfahren zum heterogenen Verwaschen von Artikeln (Formkörpern) auf Basis von gefärbter Baumwolle in einem wäßrigen Milieu nach Anspruch 1, dadurch gekennzeichnet, daß die wäßrige Zusammensetzung außerdem Amylasen enthält.

4. Verfahren zum heterogenen Verwaschen von Artikeln (Formkörpern) auf Basis von gefärbter Baumwolle in einem wäßrigen Milieu nach Anspruch 1, 2 oder 3, dadurch gekennzeichnet, daß die Cellulasen in hoher Konzentration dem Waschwasser, in dem die Gewebe sich befinden, gegebenenfalls in Gegenwart von Bimssteinen oder von Amylasen, zugesetzt und reagieren gelassen werden bei ihrem optimalen pH-Wert und ihrer optimalen Temperatur unter Rotation während einer kurzen Zeitspanne und daß die Cellulasen nach dem heterogenen Entfärben der genannten Gewebe unter der einfachen oder kombinierten Wirkung der Proteasen, der Temperatur, der pH-Extreme und der Detergentien daraus eliminiert werden.

5. Verfahren zum heterogenen Verwaschen von Artikeln (Formkörpern) auf Basis von gefärbter Baumwolle in einem wäßrigen Milieu nach einem der Ansprüche 1, 2, 3 und 4, dadurch gekennzeichnet, daß die verwendeten Cellulasen einen optimalen pH-Wert unter 6 aufweisen und aus Pilzen oder Bakterien stammen.

6. Verfahren zum heterogenen Verwaschen von Artikeln (Formkörpern) auf Basis von gefärbter Baumwolle in einem wäßrigen Milieu nach einem der Ansprüche 1, 2, 3 und 4, dadurch gekennzeichnet, daß die Cellulasen ausgewählt werden aus den Cellulasen von Trichoderma, Penicillium oder Humicola.

7. Verfahren zum heterogenen Verwaschen von Artikeln (Formkörpern) auf Basis von gefärbter Baumwolle in einem wäßrigen Milieu nach einem der Ansprüche 1 bis 5, dadurch gekennzeichnet, daß die Cellulasen von Trichoderma reesei bei einem pH-Wert unterhalb 6 und bei Temperaturen zwischen 50 und 65°C verwendet werden.

8. Verfahren zum heterogenen Verwaschen von Artikeln (Formkörpern) auf Basis von gefärbter Baumwolle in einem wäßrigen Milieu nach einem der Ansprüche 1 bis 7, dadurch gekennzeichnet, daß anionische, kationische oder nicht-ionische Detergentien, die mit dem verwendeten Typ von Enzymen kompatibel (verträglich) sind, mit den genannten Cellulasen kombiniert werden.

9. Gegenstände (Formkörper) auf Basis von gefärbter Baumwolle, die in wäßrigem Milieu heterogen verwaschen worden sind, dadurch gekennzeichnet, daß sie durch Anwendung des Verfahrens nach einem der Ansprüche 1 bis 8 hergestellt wurden.

## Claims

1. Process for heterogeneously washing the colour out of articles based on dyed cotton in an aqueous medium, characterised in that the said articles are brought into contact with an aqueous composition based on acid cellulases at a concentration of between 0.01 and 5 filter paper units per gram of dry fabric, with a ph of less than 6 and preferably between 4 and 5 and at a temperature ensuring rapid heterogeneous washing out of colour.

2. Process for heterogeneously washing the colour out of articles based on dyed cotton in an aqueous medium according to Claim 1, characterised in that the said articles are also brought into contact with pumice stones.

3. Process for heterogeneously washing the colour out of articles based on dyed cotton in a aqueous medium according to Claim 1, characterised in that the aqueous composition also comprises amylases.

4. Process for heterogeneously washing the colour out of articles based on dyed cotton in an aqueous medium according to Claim 1, 2 or 3, characterised in that the cellulases are added at a high concentration to the washing water in which the fabrics are steeped, optionally in the presence of pumice stones or amylases, and caused to react under their optimum ph and temperature conditions and under rotary agitation for a short time, and in that, after the colour has been heterogeneously removed from the said fabrics, the cellulases are eliminated by the single or combined action of proteases, temperature, extreme ph values and detergents.

5. Process for heterogeneously washing the colour out of articles based on dyed cotton in an aqueous medium according to one of Claims 1, 2, 3 and 4, characterised in that the cellulases used have an optimum ph of less than 6 and are fungal or bacterial in origin.

6. Process for heterogeneously washing the colour out of articles based on dyed cotton in an aqueous medium according to one of Claims 1, 2, 3 and 4, characterised in that the cellulases are chosen from amongst Trichoderma, Penicillium or Humicola cellulases.

7. Process for heterogeneously washing the colour out of articles based on dyed cotton in an aqueous medium according to one of Claims 1 to 5, characterised in that the Trichoderma reesei cellulases are used at a ph of less than 6 and at temperatures of between 50 and 65°.

8. Process for heterogeneously washing the colour out of articles based on dyed cotton in an aqueous medium according to one of Claims 1 to 7, characterised in that anionic, cationic or non-ionic detergents compatible with the type of enzyme used are associated with the said cellulases.

9. Articles based on dyed cotton with their colour washed out heterogeneously in an aqueous medium, characterised in that they are obtained by the implementation of the process according to one of Claims 1 to 8.
